# EUROPÄISCHE PATENTSCHRIFT

(11) **EP 0 317 885 B1**
(45) Veröffentlichungstag und Bekanntmachung des Hinweises auf die Patenterteilung: **16.03.1994**
(21) Anmeldenummer: 88119073.0
(22) Anmeldetag: 17.11.1988
(51) Int. Cl.: G03C 1/18

(54) **Gradationsvariables SW-Papier**
Gradation-variable black and white paper
Papier noir et blanc à gradation variable

(30) Priorität: 24.11.1987 DE 3739783
(43) Veröffentlichungstag der Anmeldung: 31.05.1989
(73) Patentinhaber: Agfa-Gevaert AG, 51373 Leverkusen (DE)
(72) Erfinder: Kampfer, Helmut, Dr., D-5000 Köln 80 (DE); Pätzold, Walter, Dr., D-5090 Leverkusen 1 (DE); Mahlberg, Günther, Dr., D-5060 Bergisch Gladbach 2 (DE)

(56) Entgegenhaltungen:
- EP-A- 0 178 097
- DE-A- 3 028 167
- DE-A- 3 605 713

## Beschreibung

Die Erfindung betrifft ein gradationsvariables Schwarz-Weiß-Papier (SW-Papier), das mindestens eine im grünen und blauen Spektralbereich empfindliche Emulsion enthält, wobei bei Belichtung im Grün ein größerer Belichtungsumfang als im Blau erhalten wird.

Gradationsvariable lichtempfindliche Silberhalogenidmaterialien enthalten Emulsionen, die für verschiedene Spektralbereiche lichtempfindlich sind. Je nach Zusammensetzung des Kopierlichtes erzielt man härtere oder weichere Gradation. Die Emulsionen werden überlicherweise vor dem Vergießen gemischt, damit nur eine Schicht gegossen werden muß. Dabei besteht die Gefahr, daß Umsensibilisierung eintritt, d.h., daß Sensibilierungsfarbstoff von den Silberhalogenidkörnern einer Emulsion desorbiert und an Körnern einer unsensibilisierten, blauempfindlichen Emulsion absorbiert wird. Dies ist unerwünscht, da so eine differenzierte Belichtung durch Änderung des Kopierlichtes nicht mehr zu dem gewünschten Ergebnis führt. Unter ungünstigen Bedingungen ist der Vorgang der Umsensibilisierung nicht auf die Gießlösung beschränkt, sondern kann auch am fertigen Material auftreten, z.B. unter Einwirkung von Feuchte, Wärme oder beidem.

Um die Umsensibilierung zu vermeiden, müssen aufwendige Vorkehrungen getroffen werden, beispielsweise bei der Lagerung des Fertigmaterials oder durch Verkürzen der Standzeit der fertigen Gießlösung. Da diese negativen Einflüsse nicht immer durch den Produzenten ausgeschaltet werden können, hat es nicht an Versuchen gefehlt, Methoden zur Vermeidung der Umsensibilisierung zu entwickeln. So wurde vorgeschlagen, überschüssigen Sensibilisierungsfarbstoff zu entfernen (DL-PS 7210), beim Mischen und Gießen der Gießlösung bestimmte kritische Temperaturen nicht zu überschreiten (US-PS 2 367 508), längere Stehzeiten der Gießlösungen zu vermeiden (GB-PS 540 451, DE-OS 2 426 676), den Gießlösungen Metallverbindungen zur Verhinderung der Diffusion der Sensibilisierungsfarbstoffe zuzusetzen (US-PS 2 336 260) oder die unterschiedlich sensibilisierten bzw. unsensibilisierten Emulsionen nicht zu mischen, sondern getrennt übereinander zu gießen (GB-PS 541 515, FR-PS 2 251 837 und DE-A-30 28 167).

Als weitere Maßnahmen zur Vermeidung von Umsensibilisierung wurden die starke Herabsetzung der Sensibilisatormenge (US-PS 2 280 300) sowie die Abmischung von Emulsionen unterschiedlicher Silberhalogenidzusammensetzung (DE-PS 1 597 476) vorgeschlagen.

Alle diese Maßnahmen haben nicht zu einer befriedigenden Lösung des Problems geführt, da die Umsensibilisierung bei der Lagerung des fertigen Materials nicht ausgeschlossen werden konnte, die Herstellung des Materials durch den Mehrfachguß wesentlich aufwendiger wurde, eine Farbstoffmengenbegrenzung zu Empfindlichkeitsdifferenzen sowie eine unterschiedliche Halogenidzusammensetzung zu Bildtonunterschieden führte.

Aufgabe der Erfindung war es daher, ein Verfahren zu finden, bei dem zur Herstellung eines gradationsvariablen SW-Papiers eine spektrale Grünsensibilisierung angewandt wird, die die geschilderten Nachteile nicht aufweist.

Es wurde nun gefunden, daß man diese Aufgabe lösen kann, wenn man zur Grünsensibilisierung einen speziellen Grünsensibilisator in bestimmten Mengen verwendet.

Gegenstand der Erfindung ist daher ein gradationsvariables SW-Papier mit wenigstens einer lichtempfindlichen Silberhalogenidemulsionsschicht, dadurch gekennzeichnet, daß das Silberhalogenid der wenigstens einen Silberhalogenidemulsionsschicht wenigstens teilweise mit wenigstens einer Verbindung der Formel I
worin
- R₁: Wasserstoff, Halogen, Alkyl, Alkoxy,
- R₂: Alkyl, Sulfoalkyl oder Carboxyalkyl,
- R₃: Alkyl, Hydroxyalkyl, Acyloxyalkyl,
- R₄: Alkyl, Sulfoalkyl oder Carboxylalkyl,
- R₅: Halogen, Cyan, Aminocarbonyl, Trifluormethyl oder Alkoxycarbonyl,
- R₆: Wasserstoff oder R₅,
- X^{⊖}: ein Anion und
- n: 0 oder 1 bedeuten,
wobei wenigstens einer der Reste R₁, R₅ und R₆ Halogen ist,
n 0 bedeutet, wenn einer der Reste R₂ oder R₄ Sulfoalkyl oder Carboxyalkyl bedeutet, und n 1 bedeutet, wenn keiner der Reste R₂ und R₄ Sulfoalkyl oder Carboxyalkyl bedeutet,
in einer Menge von
Silberhalogenid grün sensibilisiert wird, wobei d̅ der mittlere Korndurchmesser des Silberhalogenids in µm ist.

Alkyl-, Sulfoalkyl-, Carboxyalkyl-, Hydroxyalkyl- und Acyloxyalkylreste haben insbesondere 1 bis 6 C-Atome im Alkylteil. Unter Acyl wird vorzugsweise C₁-C₄-Alkylcarbonyl verstanden. Halogen ist bevorzugt Chlor. Alkoxy und Alkoxycarbonyl haben insbesondere 1 bis 4 C-Atome im Alkoxyteil.

Als Anionen kommen Halogenide wie Chlorid und Bromid sowie Sulfat und Alkylsulfate wie Methosulfat und Ethosulfat in Betracht, ferner Perchlorat und p-Toluolsulfonat.

Geeignete Verbindungen der Formel I sind der nachfolgenden Tabelle 1 zu entnehmen:

In einer besonderen Ausführungsform der Erfindung wird der Grünsensibilisator nur einem Teil der Emulsion, insbesondere 20 bis 80 Gew.-%, zugegeben. In einer weiteren Ausführungsform der Erfindung enthält das gradationsvariable SW-Papier eine Mischung aus wenigstens einer Emulsion, die mindestens einen Grünsensibilisator der Formel I enthält, und wenigstens einer spektral blau (im Bereich von 420 bis 480 µm) sensibiliserten Emulsion. Die Menge an blausensibilisierter Emulsion beträgt insbesondere 15 bis 60 Gew.-%. Durch diese Maßnahmen wird eine besonders gute Gradationsdifferenzierung erreicht.

Als Blausensibilisatoren sind beispielsweise Farbstoffe der folgenden Formeln geeignet:
worin
- P: die zur Ergänzung eines gegebenenfalls benzoanellierten heterocyclischen Fünfrings erforderlichen Glieder
- Q: die zur Ergänzung eines Rhodanin-, Thiohydantoin-, Thiooxazolidon- oder Thiobarbitursäurerings erforderlichen Ringglieder
- W₁, W₂: gegebenenfalls durch Hydroxy, Carboxy oder Sulfo substituiertes C₁-C₄-Alkyl
- l, m: 0, 1 oder 2
- R, T: 0, S, N-R₇
- R₇: gegebenenfalls durch Hydroxy, Carboxy oder Sulfo substituiertes C₁-C₄-Alkyl,
- R₈, R₉: CH₃, CH₃O, Halogen oder - sofern R oder T Sauerstoff ist - Phenyl bedeuten.

Die durch P engänzten heterocyclischen Ringe sind vorzugsweise Pyrrolin, Oxazol, Imidazol, Thiazol, Selenazol und deren benzokondensierte Derivate sowie 1,3,4-Thiadiazol, die durch C₁-C₄-Alkyl, C₁-C₄-Alkoxy, Cyan, Halogen, Aryl, insbesondere Phenyl, C₁-C₄-Alkylthio, Carb-C₁-C₄-alkoxy-C₁-C₄-alkylthio, Carboxy-C₁-C₄-alkylthio, Sulfo-C₁-C₄-alkyl und Sulfoaryl, insbesondere Sulfophenyl substituiert sein können.

Die durch Q ergänzten Heterocyclen können durch C₁-C₅-Alkyl oder Aryl, insbesondere Phenyl, substituiert sein, wobei Aryl seinerseits substituiert sein kann, vorzugsweise durch Carboxy oder Sulfo.

Die Menge an Blausensibilisator ist nicht kritisch; vorzugsweise setzt man 10 bis 300 µMol/Mol Ag ein, insbesondere 20 bis 150 µMol.

Besonders geeignet sind beispielsweise folgende Farbstoffe
Die mittlere Korngröße der Silberhalogenidkörner beträgt vorzugsweise 0,2 bis 0,6 µm, bevorzugt 0,4 bis 0,5 µm.

Das Silberhalogenid setzt sich insbesondere aus 20 bis 80 Mol-% AgBr, 80 bis 20 Mol-% AgCl und 0 bis 5 Mol-% AgI zusammen.

Die Silberhalogenidkristalle können mit Rh³⁺, Ir⁴⁺, Cd²⁺, Zn²⁺, Pb²⁺ dotiert sein.

Die Entsalzung der Emulsion kann auf übliche Weise erfolgen (Dialyse, Flocken und Redispergieren, Ultrafiltration).

Wesentlicher Bestandteil der wenigstens einen lichtempfindlichen Schicht neben dem Silberhalogenid ist das Bindemittel.

Als Bindemittel wird vorzugsweise Gelatine verwendet. Diese kann jedoch ganz oder teilweise durch andere synthetische, halbsynthetische oder auch natürlich vorkommende Polymere ersetzt werden. Synthetische Gelatineersatzstoffe sind beispielsweise Polyvinylalkohol, Poly-N-vinylpyrolidon, Polyacrylamide, Polyacrylsäure und deren Derivate, insbesondere deren Mischpolymerisate. Natürlich vorkommende Gelatineersatzstoffe sind beispielsweise andere Proteine wie Albumin oder Casein, Cellulose, Zucker, Stärke oder Alginate. Halbsynthetische Gelatineersatzstoffe sind in der Regel modifizierte Naturprodukte. Cellulosederivate wie Hydroxyalkylcellulose, Carboxymethylcellulose und Phthalylcellulose sowie Gelatinederivate, die durch Umsetzung mit Alkylierungs- oder Acylierungsmitteln oder durch Aufpfropfung von polymerisierbaren Monomeren erhalten worden sind, sind Beispiel hierfür.

Die Bindemittel sollen über ein ausreichende Menge an funktionellen Gruppen verfügen, so daß durch Umsetzung mit geeigneten Härtungsmitteln genügend widerstandsfähigen Schichten erzeugt werden können. Solche funktionellen Gruppen sind insbesondere Aminogruppen, aber auch Carboxylgruppen, Hydroxylgruppen und aktive Methylengruppen.

Die vorzugsweise verwendete Gelatine kann durch sauren oder alkalischen Aufschluß erhalten sein. Die Herstellung solcher Gelatinen wird beispielsweise in The Science and Technology of Gelatine, herausgegeben von A.G. Ward und A. Courts, Academic Press 1977, Seite 295 ff beschrieben. Die jeweils eingesetzte Gelatine soll einen möglichst geringen Gehalt an fotografisch aktiven Verunreinigungen enthalten (Inertgelatine). Gelatinen mit hoher Viskosität und niedriger Quellung sind besonders vorteilhaft.

Bei dem als lichtempfindlichen Bestandteil in dem fotografischen Material befindlichen Silberhalogenid kann es sich um überwiegend kompakte Kristalle handeln, die z.B. regulär kubisch oder oktaedrisch sind oder Übergangsformen aufweisen können. Vorzugsweise können aber auch plättchenförmige Kristalle vorliegen, deren durchschnittliches Verhältnis von Durchmesser zu Dicke bevorzugt größer als 5:1 ist, wobei der Durchmesser eines Kornes definiert ist als der Durchmesser eines Kreises mit einem Kreisinhalt entsprechend der projizierten Fläche des Kornes.

Die Silberhalogenidkörner können auch einen mehrfach geschichteten Kornaufbau aufweisen, im einfachsten Fall mit einem inneren und einem äußeren Kornbereich (core/shell), wobei die Halogenidzusammensetzung und/oder sonstige Modifizierungen, wie z.B. Dotierungen der einzelnen Kornbereiche unterschiedlich sind. Die Korngrößenverteilung kann sowohl homo- als auch heterodispers sein. Homodisperse Korngrößenverteilung bedeutet, daß 95 % der Körner nicht mehr als ± 30% von der mittleren Korngröße abweichen. Die Emulsionen können außer dem Silberhalogenid auch organische Silbersalze enthalten, z.B. Silberbenztriazolat oder Silberbehenat.

Es können zwei oder mehrere Arten von Silberhalogenidemulsionen, die getrennt hergestellt werden, als Mischung verwendet werden.

Die fotografischen Emulsionen können nach verschiedenen Methoden (z.B. P. Glafkides, Chimie et Physique Photographique, Paul Montel, Paris (1967), G.F. Duffin, Photographic Emulsion Chemistry, The Focal Press, London (1966), V.L. Zelikman et al, Making and Coating Photographic Emulsion, The Focal Press, London (1966) aus löslichen Silbersalzen und löslichen Halogeniden hergestellt werden.

Die Fällung des Silberhalogenids erfolgt bevorzugt in Gegenwart des Bindemittels, z.B. der Gelatine und kann im sauren, neutralen oder alkalischen pH-Bereich durchgeführt werden, wobei vorzugsweise Silberhalogenidkomplexbildner zusätzlich verwendet werden. Zu letzteren gehören z.B. Ammoniak, Thioether, Imidazol, Ammoniumthiocyanat oder überschüssiges Halogenid. Die Zusammenführung der wasserlöslichen Silbersalze und der Halogenide erfolgt wahlweise nacheinander nach dem single-jet-oder gleichzeitig nach dem double-jet-Verfahren oder nach beliebiger Kombination beider Verfahren. Bevorzugt wird die Dosierung mit steigenden Zuflußraten, wobei die "kritische" Zufuhrgeschwindigkeit, bei der gerade noch keine Neukeime entstehen, nicht überschritten werden sollte. Der pAg-Bereich kann während der Fällung in weiten Grenzen variieren, vorzugsweise wird das sogenannte pAg-gesteuerte Verfahren benutzt, bei dem ein bestimmter pAg-Wert konstant gehalten oder ein definiertes pAg-Profil während der Fällung durchfahren wird. Neben der bevorzugten Fällung bei Halogenidüberschuß ist aber auch die sogenannte inverse Fällung bei Silberionenüberschluß möglich. Außer durch Fällung können die Silberhalogenidkristalle auch durch physikalische Reifung (Ostwaldreifung), in Gegenwart von überschüssigem Halogenid und/oder Silberhalogenidkomplexierungsmittel wachsen. Das Wachstum der Emulsionskörner kann sogar überwiegend durch Ostwaldreifung erfolgen, wobei vorzugsweise eine feinkörnige, sogenannte Lippmann-Emulsion, mit einer schwerer löslichen Emulsion gemischt und auf letzterer umgelöst wird.

Die fotografischen Emulsionen können Verbindungen zur Verhinderung der Schleierbildung oder zur Stabilisierung der fotografischen Funktion während der Produktion, der Lagerung oder der fotografischen Verarbeitung enthalten.

Besonders geeignet sind Azaindene, vorzugsweise Tetra-und Pentaazaindene, insbesondere solche, die mit Hydroxyl- oder Aminogruppen substituiert sind. Derartige Verbindungen sind z.B. von Birr, Z. Wiss. Phot. 47 (1952), S. 2-58 beschrieben worden. Weiter können als Antischleiermittel Salze von Metallen wie Quecksilber oder Cadmium, aromatische Sulfon- oder Sulfinsäuren wie Benzolsulfinsäure, oder stickstoffhaltige Heterocyclen wie Nitrobenzimidazol, Nitroindazol, (subst.) Benztriazole oder Benzthiazoliumsalze eingesetzt werden. Besonders geeignet sind Mercaptogruppen enthaltende Heterocyclen, z.B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure Nr. 17643 (1978), Abschnitt VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.).

Die chemische Sensibilisierung kann durch labile Schwefelverbindungen (z.B. Thiosulfat, Diacetyl-thioharnstoff), durch Gold-Schwefelreifung oder Reduktionsreifung erfolgen. Die chemische Sensibilisierung kann unter Zusatz von Ir, Rh, Pb, Cd, Hg, Au erfolgen, ebenso ist Zusatz von optischen Sensibilisatoren oder Stabilisatoren möglich.

Das fotografische Material kann weiterhin UV-Licht absorbierende Verbindungen, Weißtöner, Abstandshalter, Formalinfänger und anderes enthalten.

UV-Licht absorbierende Verbindungen sollen einerseits die Bildfarbstoffe vor dem Ausbleichen durch UV-reiches Tageslicht schützen und andererseits als Filterfarbstoffe das UV-Licht im Tageslicht bei der Belichtung absorbieren und so die Farbwiedergabe eines Films verbessern. Üblicherweise werden für die beiden Aufgaben Verbindungen unterschiedlicher Struktur eingesetzt. Beispiele sind arylsubstituierte Benzotriazolverbindungen (US-A 3 533 794), 4-Thiazolidonverbindungen (US-A 3 314 794 und 3 352 681), Benzophenoverbindungen (JP-A 2784/71), Zimtsäureesterverbindungen (US-A 3 705 805 und 3 707 375), Butadienverbindungen (US-A 4 045 229) oder Benzoxazolverbindungen (US-A 3 700 455).

Es können auch ultraviolettabsorbierende Kuppler (wie Blaugrünkuppler des α-Naphtholtyps) und ultraviolettabsorbierende Polymere verwendet werden. Diese Ultraviolettabsorbentien können durch Beizen in einer speziellen Schicht fixiert sein.

Geeignete Weißtöner sind z.B. in Research Disclosure Dezember 1978, Seite 22 ff, Referat 17 643, Kapitel V beschrieben.

Der mittlere Teilchendurchmesser der Abstandshalter liegt insbesondere im Bereich von 0,2 bis 10 µm. Die Abstandshalter sind wasserunlöslich und können alkaliunlöslich oder alkalilöslich sein, wobei die alkalilöslichen im allgemeinen im alkalischen Entwicklungsbad aus dem fotografischen Material entfernt werden. Beispiele für geeignete Polymere sind Polymethylmethacrylat, Copolymere aus Acrylsäure und Methylmethacrylat sowie Hydroxypropylmethylcellulosehexahydrophthalat.

Die Bindemittel des erfindungsgemäßen Materials, insbesondere wenn als Bindemittel Gelatine eingesetzt wird, werden mit geeigneten Härtern gehärtet, beispielsweise mit Härtern des Epoxidtyps, des Ethylenimintyps, des Acryloyltyps oder des Vinylsulfontyps. Ebenso eignen sich Härter der Diazin-, Triazin- oder 1,2-Dihydrochinolin-Reihe.

Vorzugsweise werden die Bindemittel des erfindungsgemäßen Materials mit Soforthärtern gehärtet.

Unter Soforthärtern werden Verbindungen verstanden, die geeignete Bindemittel so vernetzen, daß unmittelbar nach Beguß, spätestens nach 24 Stunden, vorzugsweise spätestens nach 8 Stunden die Härtung so weit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci. Eng. 8 (1964), 275; Photogr. Sci. Eng. (1972), 449).

Bei diesen mit Gelatine sehr schnell reagierenden Härtungsmitteln handelt es sich z.B. um Carbamoylpyridiniumsalze, die mit freien Carboxylgruppen der Gelatine zu reagieren vermögen, so daß letztere mit freien Aminogruppen der Gelatine unter Ausbildung von Peptidbindungen und Vernetzung der Gelatine reagieren.

Geeignete Beispiele für Soforthärter sind z.B. Verbindungen der allgemeinen Formeln
(a) worin
   - R₁: Alkyl, Aryl oder Aralkyl bedeutet,
   - R₂: die gleiche Bedeutung wie R₁ hat oder Alkylen, Arylen, Aralkylen oder Alkaralkylen bedeutet, wobei die zweite Bindung mit einer Gruppe der Formel verknüpft ist, oder
   - R₁ und R₂: zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
   - R₃: für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brückenglied oder eine direkte Bindung an eine Polymerkette steht, wobei
   - R₄, R₆, R₇, R₉, R₁₄, R₁₅, R₁₇, R₁₈, und R₁₉: Wasserstoff oder C₁-C₄-Alkyl,
   - R₅: Wasserstoff, C₁-C₄-Alkyl oder NR₆R₇,
   - R₈: -COR₁₀
   - R₁₀: NR₁₁R₁₂
   - R₁₁: C₁-C₄-Alkyl oder Aryl, insbesondere Phenyl,
   - R₁₂: Wasserstoff, C₁-C₄-Alkyl oder Aryl, insbesondere Phenyl,
   - R₁₃: Wasserstoff, C₁-C₄-Alkyl oder Aryl, insbesondere Phenyl,
   - R₁₆: Wasserstoff, C₁-C₄-Alkyl, COR₁₈ oder CONHR₁₉,
   - m: eine Zahl 1 bis 3
   - n: eine Zahl 0 bis 3
   - p: eine Zahl 2 bis 3 und
   - Y: O oder NR₁₇ bedeuten oder
   - R₁₃ und R₁₄: gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
   - Z: die zur Vervollständigung eines 5- oder 6-gliedrigen aromatischen heterocyclischen Ringes, gegebenenfalls mit anelliertem Benzolring, erforderlichen C-Atome und
   - X^{⊖}: ein Anion bedeuten, das entfällt, wenn bereits eine anionische Gruppe mit dem übrigen Molekül verknüpft ist;
(b) worin
   - R₁, R₂, R₃ und X^{⊖}: die für Formel (a) angegebene Bedeutung besitzen.

Die erfindungsgemäßen Materialien, werden nach dafür empfohlenen Prozessen in üblicher Weise verarbeitet.

### Beispiel 1

Eine durch Doppel-Einlauf und teilweise Konvertierung hergestellte Silberchloridbromidemulsion mit 15 Mol-% Chlorid und 85 Mol-% Bromid, mittlerer Korndurchmesser 0,34 µm, dotiert mit 0,17 µMol RhCl₃ pro Mol Ag, wird nach Zusatz von 20 µMol Natriumthiosulfat pro Mol Ag zu einem optimalen Empfindlichkeits-Schleier-Verhältnis gereift. Die Emulsion enthält 100 g AgNO₃ pro kg.

Diese Emulsion wird mit einem Grünsensibilisator in der angegebenen Menge (Tabelle 1) sensibilisiert und nach Zugabe eines Netzmittels auf PE-Papier mit einem Silberauftrag von 1,4 g pro m² vergossen.

Das Material wird dann einer sensitometrischen Belichtung hinter einem Gelb- und einem Purpurfilter unterworfen. Anschließend wird in Agfa-Neutol-Entwickler entwickelt und die Gradationsdifferenzierung hinter den beiden Filtern als Belichtungsumfang in logarithmischen Einheiten (logBU) bestimmt. Als logBU wird der Belichtungsumfang zwischen den erhaltenen Schwärzungsdichten D = 1,7 und D = 0,04 bezeichnet. Die Ergebnisse sind in Tabelle 2 zusammengefaßt, und zwar angegeben in
- Spalte 1:: der verwendete Grünsensibilisator
- Spalte 2:: die Menge an Grünsensibilisator in µMol pro Mol Silber
- Spalte 3:: logBU hinter Gelbfilter
- Spalte 4:: logBU hinter Purpurfilter
- Spalte 5:: das Sensibilisierungsmaximum in nm.

**Tabelle 2**

| 1 | 2 | 3 | 4 | 5 | |
|---|---|---|---|---|---|
| 3 | 39 | 1,30 | 0,65 | 527 | Erfindung |
| 3 | 58 | 1,40 | 0,60 | 527 | Erfindung |
| 3 | 87 | 1,40 | 0,60 | 527 | Erfindung |
| 3 | 130 | 1,20 | 0,70 | 527 | Erfindung |
| 5 | 87 | 1,20 | 0,75 | 545 | Erfindung |
| 2 | 87 | 1,40 | 0,80 | 525 | Erfindung |
| 1 | 39 | 1,40 | 0,70 | 532 | Erfindung |
| 1 | 58 | 1,50 | 0,65 | 532 | Erfindung |
| 1 | 87 | 1,50 | 0,65 | 532 | Erfindung |
| 3 | 240 | 0,75 | 0,70 | 527 | Vergleich |
| 5 | 240 | 0,80 | 0,75 | 545 | Vergleich |
| 2 | 240 | 0,80 | 0,80 | 525 | Vergleich |
| 1 | 240 | 0,75 | 0,65 | 532 | Vergleich |
| A | 39 | 0,85 | 0,70 | 528 | Vergleich |
| A | 58 | 0,75 | 0,70 | 528 | Vergleich |
| A | 87 | 0,70 | 0,70 | 528 | Vergleich |
| B | 39 | 0,75 | 0,70 | 520 | Vergleich |
| B | 58 | 0,65 | 0,65 | 520 | Vergleich |
| B | 87 | 0,70 | 0,65 | 520 | Vergleich |

Wie der Tabelle 2 entnommen werden kann, ist die Gradationsdifferenzierung bei Belichtung hinter Gelb- und Purpurfilter bei den erfindungsgemäßen Grünsensibilisatoren sehr gut und innerhalb gewisser Grenzen nur wenig abhängig von der Menge an Farbstoff; während bei höheren Mengen - in diesem Emulsionsbeispiel 240 µMol/Mol Silber - und bei Grünsensibilisatoren nicht erfindungsgemäßer Konstitution (A oder B) die Differenzierung ausbleibt.

### Beispiel 2

Beispiel 2 wird analog Beispiel 1 ausgeführt, wobei als Emulsion eine nach dem Kipp-Verfahren hergestellte Silberchloridbromidemulsion mit 27 Mol-% Bromid und 73 Mol-% Chlorid, Korngröße 0,30 µm, dotiert mit 0,35 µMol RhCl₃ pro Mol Ag, verwendet wird. Die Ergebnisse enthält Tabelle 3.
Tabelle 3 zeigt, daß auch mit dieser Emulsion mit hohem Chloridgehalt mit den Grünsensibilisatoren der Formel I eine Gradationsdifferenzierung erhalten wird, während die Vergleichsfarbstoffe keine Differenzierung aufweisen.

**Tabelle 3**

| 1 | 2 | 3 | 4 | 5 | |
|---|---|---|---|---|---|
| 24 | 75 | 1,10 | 0,60 | 555 | Erfindung |
| 23 | 75 | 1,40 | 0,60 | 545 | Erfindung |
| 21 | 75 | 1,30 | 0,55 | 545 | Erfindung |
| 20 | 75 | 1,25 | 0,60 | 545 | Erfindung |
| 7 | 75 | 1,25 | 0,70 | 530 | Erfindung |
| 1 | 71 | 1,40 | 0,60 | 525 | Erfindung |
| 1 | 89 | 1,35 | 0,60 | 525 | Erfindung |
| 1 | 107 | 1,20 | 0,65 | 525 | Erfindung |
| 2 | 75 | 1,50 | 0,70 | 525 | Erfindung |
| 12 | 75 | 1,30 | 0,65 | 545 | Erfindung |
| A | 75 | 0,70 | 0,65 | 525 | Vergleich |
| B | 75 | 0,75 | 0,70 | 520 | Vergleich |
| C | 71 | 0,65 | 0,60 | 520 | Vergleich |
| C | 107 | 0,60 | 0,60 | 520 | Vergleich |

### Beispiel 3

Die Silberchloridbromidemulsionen entsprechend den Beispielen 1 und 2, in diesem Beispiel mit Emulsion 1 bzw. 2 bezeichnet, werden mit den in Tabelle 4 angegebenen Grünsensibilisatoren der Formel I sensibilisiert. Die jeweilige Farbstoffmenge wird jedoch nicht der gesamten Emulsionsprobe zugesetzt, sondern nur dem in Spalte 6 der Tabelle 4 angegebenen Anteil (in %). Der spektral sensibilisierte Anteil wird 20 Minuten bei 40°C digeriert und dann zum nicht sensibilisierten Rest der Emulsionsprobe gegeben. Anschließend erfolgt Beguß und sensitometrische Prüfung wie im Beispiel 1 beschrieben.

Man sieht aus der Tabelle 4, daß durch die Maßnahme einer nur partiellen Spektralsensibilisierung der Emulsion mit den erfindungsgemäßen Farbstoffen eine besonders gute Gradationsdifferenzierung erhalten wird.

**Tabelle 4**

| 1 | 2 | 3 | 4 | 5 | 6 | Emulsion |
|---|---|---|---|---|---|---|
| 7 | 150 | 1,50 | 0,65 | 530 | 50 | 2 |
| 11 | 75 | 1,30 | 0,75 | 545 | 50 | 2 |
| 12 | 150 | 1,35 | 0,60 | 545 | 50 | 2 |
| 26 | 75 | 1,30 | 0,80 | 545 | 50 | 2 |
| 27 | 75 | 1,15 | 0,60 | 550 | 50 | 2 |
| 28 | 75 | 1,50 | 0,65 | 550 | 50 | 2 |
| 1 | 250 | 1,55 | 0,65 | 525 | 30 | 2 |
| 1 | 150 | 1,45 | 0,65 | 525 | 50 | 2 |
| 3 | 172 | 1,60 | 0,70 | 527 | 50 | 1 |
| 1 | 261 | 1,50 | 0,70 | 532 | 33 | 1 |
| 1 | 174 | 1,50 | 0,70 | 532 | 50 | 1 |
| 1 | 116 | 1,40 | 0,70 | 532 | 75 | 1 |
| 24 | 175 | 1,20 | 0,70 | 560 | 50 | 1 |
| 25 | 175 | 1,20 | 0,80 | 520 | 50 | 1 |

### Beispiel 4

Die Emulsionsproben gemäß Beispiel 3 wurden wiederholt, jedoch wurden jeweils 50 % der Emulsion erfindungsgemäß grün-sensibilisiert und 50 % der Emulsion durch Zugabe eines Blausensibilisators im blauen Spektralbereich sensibilisiert. Beguß und sensitometrische Prüfung erfolgten wie beschrieben. Durch die Blausensibilisierung wurde die Blauempfindlichkeit hinter dem Purpurfilter angehoben und auf diese Weise der Empfindlichkeitsabstand zu der hohen Grünempfindlichkeit, die mit den erdindungsgemäßen Grünsensibilisatoren erreicht wird, vermindert.

Die Ergebnisse der Proben enthalten Tabelle 5 und 6, und zwar in den Spalten
- 1: den Grünsensibilisator
- 2: Menge an Grünsensibilisator in µMol pro Mol Ag
- 3: Blausensibilisator BS
- 4: Menge an Blausensibilisator in µMol pro Mol Ag
- 5: logBU hinter Gelbfilter
- 6: logBU hinter Purpurfilter
- 7: relative Empfindlichkeit hinter Purpurfilter.

**Tabelle 5**

| Emulsion 2 aus Beispiel 3 | | | | | | |
|---|---|---|---|---|---|---|
| 1 | 2 | 3 | 4 | 5 | 6 | 7 |
| 1 | 89 | - | - | 1,45 | 0,65 | 100 |
| 1 | 89 | BS6 | 40 | 1,40 | 0,60 | 180 |
| 1 | 89 | BS4 | 40 | 1,45 | 0,55 | 215 |
| 1 | 89 | BS8 | 40 | 1,35 | 0,60 | 255 |
| 1 | 89 | BS1 | 20 | 1,35 | 0,65 | 220 |

**Tabelle 6**

| Emulsion 1 aus Beispiel 3 | | | | | | |
|---|---|---|---|---|---|---|
| 1 | 2 | 3 | 4 | 5 | 6 | 7 |
| 3 | 86 | - | - | 1,60 | 0,70 | 100 |
| 3 | 86 | BS6 | 90 | 1,55 | 0,70 | 170 |
| 3 | 86 | BS4 | 90 | 1,50 | 0,75 | 160 |
| 3 | 86 | BS1 | 75 | 1,45 | 0,70 | 195 |

## Patentansprüche

1. Gradationsvariables SW-Papier mit wenigstens einer lichtempfindlichen Silberhalogenidemulsionsschicht, dadurch gekennzeichnet, daß das Silberhalogenid der wenigstens einen Silberhalogenidemulsionsschicht wenigstens teilweise mit einer Verbindung der Formel worin
R₁ Wasserstoff, Halogen, Alkyl, Alkoxy,
R₂ Alkyl, Sulfoalkyl oder Carboxyalkyl
R₃ Alkyl, Hydroxyalkyl, Acyloxyalkyl,
R₄ Alkyl, Sulfoalkyl oder Carboxylalkyl
R₅ Halogen, Cyan, Aminocarbonyl, Trifluormethyl oder Alkoxycarbonyl,
R₆ Wasserstoff oder R₅,
X^{⊖} ein Anion und
n 0 oder 1 bedeuten,
wobei wenigstens einer der Reste R₁, R₅ und R₆ Halogen ist,
n 0 bedeutet, wenn einer der Reste R₂ oder R₄ Sulfoalkyl oder Carboxyalkyl bedeutet, und n 1 bedeutet, wenn keiner der Reste R₂ und R₄ Sulfoalkyl oder Carboxyalkyl bedeutet,
in einer Menge von Silberhalogenid grün sensibilisiert wird, wobei d̅ der mittlere Korndurchmesser des Silberhalogenids in µm ist.

2. Gradationsvariables SW-Papier nach Anspruch 1, dadurch gekennzeichnet, daß nur 20 bis 80 Gew.-% der Emulsion mit einer Verbindung der Formel (I) grün sensibilisiert sind.

3. Gradationsvariables SW-Papier nach Anspruch 1, dadurch gekennzeichnet, daß die Silberhalogenidemulsionsschicht eine Mischung aus 40 bis 85 Gew.-% gemäß Anspruch 1 grün sensibilisierter Emulsion und 15 bis 60 Gew.-% blau sensibilisierter Emulsion enthält.

4. Gradationsvariables SW-Papier nach Anspruch 1, dadurch gekennzeichnet, daß die mittlere Korngröße der Silberhalogenidkörner 0,2 bis 0,6 µm beträgt.

5. Gradationsvariables SW-Papier nach Anspruch 1, dadurch gekennzeichnet, daß sich das Silberhalogenid der Silberhalogenidemulsionsschicht aus 20 bis 80 Mol-% AgBr, 80 bis 20 Mol-% AgCl und 0 bis 5 Mol-% AgI zusammensetzt.

## Claims

1. Gradation variable SW paper having at least one light sensitive silver halide emulsion layer, characterized in that the silver halide of the at least one silver halide emulsion layer is at least partly green sensitized with a compound corresponding to the following formula wherein
R₁ denotes hydrogen, halogen, alkyl or alkoxy,
R₂ denotes alkyl, sulphoalkyl or carboxyalkyl,
R₃ denotes alkyl, hydroxyalkyl or acyloxyalkyl,
R₄ denotes alkyl, sulphoalkyl or carboxyalkyl,
R₅ denotes halogen, cyano, aminocarbonyl, trifluoromethyl or alkoxy carbonyl,
R₆ denotes hydrogen or R₅,
X^{⊖} stands for an anion and
n denotes 0 or 1,
at least one of the radicals R₁, R₅ and R₆ being halogen and
n having the value 0 when one of the radicals R₂ or R₄ is sulphoalkyl or carboxyalkyl and n having the value 1 when neither of the radicals denoted by R₂ and R₄ is sulphoalkyl or carboxyalkyl,
in a quantity of from of silver halide, d̅ being the average grain diameter of the silver halide in µm.

2. Gradation variable SW paper according to claim 1, characterized in that only 20 to 80 % by weight of the emulsion is green sensitized with a compound of formula (I).

3. Gradation variable SW paper according to claim 1, characterized in that the silver halide emulsion layer contains a mixture of from 40 to 85 % by weight of emulsion which is green sensitized according to claim 1 and from 15 to 60 % by weight of blue sensitized emulsion.

4. Gradation variable SW paper according to claim 1, characterized in that the average grain size of the silver halide grains is from 0.2 to 0.6 µm.

5. Gradation variable SW paper according to claim 1, characterized in that the silver halide of the silver halide emulsion layer is composed of 20 to 80 mol % of AgBr, from 80 to 20 mol % of AgCl and from 0 to 5 mol % of AgI.

## Revendications

1. Papier noir et blanc (papier NB) à gradation variable comprenant au moins une couche photosensible d'émulsion à l'halogénure d'argent, caractérisé en ce que l'halogénure d'argent de la ou des couches d'émulsion à l'halogénure d'argent est sensibilisé au vert au moins partiellement avec un composé de formule dans laquelle
R₁ représente un atome d'hydrogène, un atome d'halogène, un groupe alkyle, un groupe alcoxy,
R₂ représente un groupe alkyle, un groupe sulfoalkyle ou un groupe carboxyalkyle,
R₃ représente un groupe alkyle, un groupe hydroxyalkyle, un groupe acyloxyalkyle,
R₄ représente un groupe alkyle, un groupe sulfoalkyle ou un groupe carboxyalkyle,
R₅ représente un atome d'halogène, un groupe cyano, un groupe aminocarbonyle, un groupe trifluorométhyle ou un groupe alcoxycarbonyle,
R₆ représente un atome d'hydrogène ou R₅,
X^{⊖} représente un anion, et
n représente 0 ou 1,
au moins un des radicaux R₁, R₅ et R₆ représentant un atome d'halogène,
n est égal à 0 lorsqu'un des radicaux R₂ ou R₄ représente un groupe sulfoalkyle ou un groupe carboxyalkyle, et n est égal à 1 lorsqu'aucun des radicaux R₂ et R₄ ne représente un groupe sulfoalkyle ou un groupe carboxyalkyle,
en une quantité de $\frac{\text{10}}{\text{d}}$ à $\frac{\text{80}}{\text{d}}$ µmoles/mole d'halogénure d'argent où d représente le diamètre moyen des grains de l'halogénure d'argent en µm.

2. Papier NB à gradation variable selon la revendication 1, caractérisé en ce que seulement 20 à 80% en poids de l'émulsion sont sensibilisés au vert à l'aide d'un composé de formule (I).

3. Papier NB à gradation variable selon la revendication 1, caractérisé en ce que la couche d'émulsion à l'halogénure d'argent contient un mélange constitué par 40 à 85% en poids d'émulsion sensibilisée au vert selon la revendication 1 et par 15 à 60% en poids d'émulsion sensibilisée au bleu.

4. Papier NB à gradation variable selon la revendication 1, caractérisé en ce que la granulométrie moyenne des grains d'halogénure d'argent s'élève de 0,2 à 0,6 µm.

5. Papier NB à gradation variable selon la revendication 1, caractérisé en ce que l'halogénure d'argent de la couche d'émulsion à l'halogénure d'argent est composé de 20 à 80 moles % de AgBr, de 80 à 20 moles % de AgCl et de 0 à 5 moles % de AgI.
